# FASCICULE DE BREVET EUROPEEN

(11) **EP 2 773 789 B1**
(45) Date de publication et mention de la délivrance du brevet: **20.02.2019**
(21) Numéro de dépôt: 12772768.3
(22) Date de dépôt: 08.10.2012
(51) Int. Cl.: C23C 8/02, C23C 8/22, C23C 8/26, C23C 8/32, C23C 8/34, C23C 8/80

(54) **PROCEDE DE CARBONITRURATION A ETAPE DE NITRURATION FINALE PENDANT UNE DESCENTE DE TEMPERATURE**
KARBONITRIERUNGSVERFAHREN MIT EINEM ABSCHLIESSENDEN NITRIERUNGSSCHRITT WÄHREND EINES TEMPERATURABFALLS
CARBONITRIDING METHOD HAVING A FINAL NITRIDATION STEP DURING TEMPERATURE DECREASE

(30) Priorité: 31.10.2011 FR 1159878
(43) Date de publication de la demande: 10.09.2014
(73) Titulaire: PSA Automobiles SA, 78300 Poissy (FR); ECM TECHNOLOGIES, 38029 Grenoble (FR)
(72) Inventeur: LAPIERRE, Philippe, 25700 Valentigney (FR); LARDINOIS, Jérôme, 90400 Trevenans (FR); GIRAUD, Yves, 38560 Jarrie (FR); RALLO, Alfred, 39920 Crolles (FR)
(74) Mandataire: Fernandez, Francis Lionel
(86) Numéro de dépôt international: PCT/EP2012/069890
(87) Numéro de publication internationale: WO 2013/064337

(56) Documents cités:
- EP-A1- 1 454 998
- EP-A1- 1 454 998
- EP-A1- 1 885 904
- DE-A1-102010 028 165
- US-A- 5 273 585

## Description

La présente invention revendique la priorité de la demande française 1159878 déposée le 31 octobre 2011 dont le contenu (texte, dessins et revendications) est ici incorporé par référence.

La présente invention concerne un procédé de carbonitruration de pièces en acier, notamment bien que non exclusivement, des pièces entrant dans la fabrication de véhicules automobiles. En particulier l'invention s'applique également à des pièces entrant dans la fabrication de machines agricoles, de machine-outil, ou à des pièces dans le domaine aéronautique.

### ARRIÈRE-PLAN DE L'INVENTION

On connaît du document EP 1885904, un procédé de carbonitruration de pièces en acier comportant des étapes alternées de cémentation et de nitruration à température constante, précédées d'une étape de montée en température et d'une étape d'égalisation en température, et suivies d'une étape de trempe. En variante il est proposé d'injecter un gaz de nitruration pendant l'étape de montée en température et/ou pendant l'étape d'égalisation en température, à partir d'une température de 800°C.

### OBJET DE L'INVENTION

Le but de l'invention est d'améliorer le procédé du document précité, c'est-à-dire d'améliorer la qualité des pièces obtenues, de préférence avec une réduction du temps de traitement.

### BRÈVE DESCRIPTION DE L'INVENTION

En vue de la réalisation de ce but, on propose selon l'invention un procédé de carbonitruration de pièces en acier, notamment des pièces entrant dans la fabrication de véhicules automobiles, conforme à la revendication 1.

En effet, selon une constatation qui fait déjà partie de l'invention, il a été observé qu'il était possible de démarrer la trempe à partir d'une température plus basse que la température de cémentation. Une descente de température pendant la dernière étape de nitruration permet donc d'effectuer celle-ci dans des conditions plus favorables à une bonne nitruration.

Selon une version avantageuse de l'invention, l'étape de nitruration finale comporte un palier de température. On effectue ainsi la dernière étape de nitruration dans des conditions optimales.

De préférence, pendant la phase de nitruration initiale la montée en température est effectuée avec un gradient de température réduit par rapport à la phase de montée en température simple. Ainsi, sans augmenter la durée du traitement on augmente l'enrichissement en azote qui est effectué dans des conditions favorables à une bonne nitruration de sorte qu'il est possible de raccourcir ou de supprimer l'une des étapes de nitruration ultérieure et de réduire ainsi le temps de traitement total.

### BRÈVE DESCRIPTION DES DESSINS

D'autres caractéristiques et avantages de l'invention apparaîtront à la lecture de la description qui suit de différents modes de mise en oeuvre particuliers non limitatifs du procédé de carbonitruration basse pression selon l'invention, en référence aux 3 figures annexées qui sont des diagrammes schématiques illustrant les différentes étapes du procédé selon l'invention selon différents variantes de réalisation.

### DESCRIPTION DETAILLÉE DE L'INVENTION

En référence à la figure 1, le procédé selon l'invention comporte une première étape de montée en température comprenant une première phase M de montée en température simple, illustrée par une droite en trait continu, depuis la température ambiante jusqu'à un point à une température de 700°C, noté Ni1 sur la figure. En fonction de la composition de l'acier à traiter, la phase de montée en température simple peut être effectuée jusqu'à une température comprise entre 700°C et 750°C, et a une durée comprise entre 10 min et 90 min c'est-à-dire que la montée en température simple est effectuée avec un gradient de température compris entre 8°C/min et 75°C/min.

Le procédé comporte ensuite une phase de nitruration initiale Ni avec poursuite de l'étape de montée en température jusqu'à une température de 940°C dans l'exemple illustré. En pratique la température de 940°C correspond à un compromis entre une température de 860°C qui permet de réaliser un traitement de meilleure qualité et une température de 1000°C qui permet de réaliser un traitement plus rapide.

Dans l'exemple de réalisation de la figure 1, correspondant à un premier mode de réalisation de la phase de nitruration initiale, la montée en température se poursuit de façon régulière mais avec un gradient de température compris entre 3,5°C/min et 16°C/min inférieur au gradient de température pendant la montée en température simple. La durée de la phase de nitruration initiale est comprise entre 15 min et 45 min, en fonction de la quantité d'azote que l'on souhaite fixer dans cette étape initiale et de la composition de l'acier à traiter.

De façon connue en soi la phase de nitruration initiale comporte des phases d'injection d'un gaz nitrurant tel que de l'ammoniac alternées avec des phases de diffusion.

Selon un deuxième mode de réalisation de la phase de nitruration initiale, illustré par la figure 2, la montée en température se poursuit avec le même gradient de température que pendant la montée en température simple jusqu'à un point à une température comprise entre 750°C et 850°C, ici 800°C, noté Ni2 sur la figure. La température est alors maintenue selon un palier jusqu'à un instant noté Ni3 sur la figure 2 à partir duquel une montée en température forte est réalisée pour atteindre la température de cémentation.

La température du palier est choisie de façon connue en soi pour réaliser la phase de nitruration initiale dans des conditions optimales compte tenu de la composition des pièces à traiter. On notera à ce propos qu'en raison du palier, la montée en température finale peut s'effectuer de façon très rapide, par exemple 80°C/min à 100°C/min sans soumettre les pièces à des contraintes inacceptables.

Selon un troisième mode de réalisation de la phase de nitruration initiale, illustré à l'aide de la figure 3, la montée en température se poursuit à partir du point Ni1 avec un gradient de température plus faible que dans le premier mode de réalisation, de préférence compris dans une plage de 2°C/min à 8°C/min, jusqu'à un instant noté Ni4, correspondant ici à une température de 850°C, à partir duquel une montée en température forte est réalisée pour atteindre la température de cémentation, selon un gradient analogue à celui du deuxième mode de réalisation.

Quel que soit le mode de réalisation utilisé pour la phase de nitruration initiale, le procédé comporte ensuite n phases de cémentation alternées avec des phases de nitruration. De façon connue en soi les étapes de cémentation et de nitruration comprennent des phases d'injection d'un gaz de traitement alternées avec des phases de diffusion non représentées sur les figures. Sur la figure, le diagramme a été interrompu entre l'étape de nitruration N1 et la dernière étape de cémentation Cn. À l'issue de cette dernière étape de cémentation Cn, le procédé comporte une étape de nitruration finale Nn accompagnée d'une descente de température immédiatement avant la trempe T.

Selon un premier mode de réalisation de la dernière étape de nitruration Nn, illustré par un trait en tirets courts sur la figure, la descente de température est effectuée de façon continue jusqu'à une température comprise dans la plage de température optimale pour la nitruration tout en restant suffisamment élevée pour permettre une trempe efficace. Dans l'exemple illustré la température finale avant la trempe est de 840°C. En pratique des résultats satisfaisants sont obtenus pour une température finale avant la trempe comprise entre 900°C et 800°C. Il a été constaté que cette descente limitée de température diminue la contrainte sur les pièces lors de la trempe.

L'étape de nitruration finale à une durée de préférence comprise entre 15 min et 60 min, ce qui correspond à un gradient de température compris entre 10°C/min et 1°C/min. Comme pour la phase de nitruration initiale, l'étape de nitruration finale comporte de préférence des phases d'injection d'un gaz nitrurant alternées avec des phases de diffusion.

Selon un second mode de réalisation de la dernière étape de nitruration Nn, illustré à la figure 2, la descente de température est tout d'abord effectuée de façon forte, avec un gradient aussi fort que possible sans engendrer des contraintes indues dans l'acier, jusqu'à la température de nitruration optimale pour l'acier en cours de traitement, notée Nn1 sur la figure, ici 840°C, puis la température est maintenue à un palier jusqu'au début de la trempe.

En pratique le procédé selon l'invention peut être mis en oeuvre en combinant l'un quelconque des modes de réalisation de la phase de nitruration initiale avec l'un quelconque des modes de réalisation de la phase de nitruration finale.

On remarquera qu'en raison de l'efficacité accrue des phases de nitruration selon l'invention il est possible de remplacer au moins une étape de nitruration comprise entre deux étapes de cémentation par une étape de diffusion simple. Une telle étape est plus courte qu'une étape de nitruration de sorte que la durée totale du traitement est raccourcie.

Bien entendu l'invention n'est pas limitée aux modes de mise en oeuvre décrits et on peut y apporter des variantes de réalisation sans sortir du cadre de l'invention telle que définie par les revendications. En particulier la montée en température initiale peut-être effectuée selon un gradient constant comme illustré par un trait en pointillés sur la figure.

On remarquera qu'en raison de l'efficacité accrue des phases de nitruration selon l'invention il est possible de remplacer au moins une étape de nitruration comprise entre deux étapes de cémentation par une étape de diffusion simple. Une telle étape est plus courte qu'une étape de nitruration de sorte que la durée totale du traitement est raccourcie.

Bien entendu l'invention n'est pas limitée aux modes de mise en oeuvre décrits et on peut y apporter des variantes de réalisation sans sortir du cadre de l'invention telle que définie par les revendications. En particulier la montée en température initiale peut-être effectuée selon un gradient constant comme illustré par un trait en pointillés sur la figure.

## Revendications

1. Procédé de carbonitruration de pièces en acier, notamment des pièces entrant dans la fabrication de véhicules automobiles, comportant des étapes alternées de cémentation (C1-Cn) et de nitruration (N1-Nn-1) à température constante, précédées d'une étape de montée en température, et suivies d'une étape de trempe (T), **caractérisé en ce qu'**il comporte une étape de nitruration finale (Nn) accompagnée d'une descente de température immédiatement avant la trempe (T), **en ce que** la descente de température est effectuée jusqu'à une température comprise entre 900°C et 800°C, **en ce que** la descente de température est effectuée avec un gradient de température compris entre 10°C/min et 1°C/min et **en ce que** l'étape de montée en température comprend une phase de montée en température simple (M) suivie d'une phase de nitruration initiale (Ni) avec poursuite de la montée en température et la phase de nitruration initiale (Ni) est réalisée à partir d'une température comprise entre 700°C et 750°C, et jusqu'à une température comprise entre 860°C et 1000°C.

2. Procédé de carbonitruration selon la revendication 1, **caractérisé en ce que** l'étape de nitruration finale comporte un palier de température (Nn2).

3. Procédé de carbonitruration selon la revendication 1, **caractérisé en ce que** pendant la phase de nitruration initiale (N1) la montée en température est effectuée avec un gradient de température réduit par rapport à la phase de montée en température simple (M).

4. Procédé de carbonitruration selon la revendication 3, **caractérisé en ce que** la phase de nitruration initiale (Ni) comporte un palier de température (Ni2-Ni3).

5. Procédé de carbonitruration selon la revendication 3, **caractérisé en ce que** la phase de nitruration initiale (N1) est immédiatement suivie d'une première étape de cémentation (C1).

6. Procédé de carbonitruration selon la revendication 1, **caractérisé en ce que** la phase de nitruration initiale (N1) est effectuée avec un gradient de température compris entre 3,5°C/min et 10°C/min.

## Patentansprüche

1. Karbonitrierungsverfahren von Stahlteilen, insbesondere von Teilen, die für die Herstellung von Kraftfahrzeugen verwendet werden, aufweisend abwechselnde Schritte einer Aufkohlung (C1-Cn) und einer Nitrierung (N1-Nn-1) bei konstanter Temperatur, denen ein Schritt eines Temperaturanstiegs vorausgeht, und gefolgt von einem Schritt eines Härtens (T), **dadurch gekennzeichnet, dass** es einen abschließenden Nitrierungsschritt (Nn) aufweist, der von einem Temperaturabfall unmittelbar vor dem Härten (T) begleitet wird, dadurch, dass der Temperaturabfall bis zu einer Temperatur von zwischen 900 °C und 800 °C ausgeführt wird, dadurch, dass der Temperaturabfall mit einem Temperaturgradienten von zwischen 10 °C/min und 1 °C/min ausgeführt wird und dadurch, dass der Schritt des Temperaturanstiegs eine Phase eines einfachen Temperaturanstiegs (M) umfasst, gefolgt von einer anfänglichen Nitrierungsphase (Ni) unter Fortsetzung des Temperaturanstiegs, und die anfängliche Nitrierungsphase (Ni) ab einer Temperatur von zwischen 700 °C und 750 °C und bis zu einer Temperatur von zwischen 860 °C und 1000 °C durchgeführt wird.

2. Karbonitrierungsverfahren nach Anspruch 1, **dadurch gekennzeichnet, dass** der abschließende Nitrierungsschritt eine Temperaturstufe (Nn2) aufweist.

3. Karbonitrierungsverfahren nach Anspruch 1, **dadurch gekennzeichnet, dass** während der anfänglichen Nitrierungsphase (N1) der Temperaturanstieg mit einem in Bezug auf die Phase des einfachen Temperaturanstiegs (M) verringerten Temperaturgradienten ausgeführt wird.

4. Karbonitrierungsverfahren nach Anspruch 3, **dadurch gekennzeichnet, dass** die anfängliche Nitrierungsphase (Ni) eine Temperaturstufe (Ni2-Ni3) aufweist.

5. Karbonitrierungsverfahren nach Anspruch 3, **dadurch gekennzeichnet, dass** die anfängliche Nitrierungsphase (N1) unmittelbar von einem ersten Schritt einer Aufkohlung (C1) gefolgt wird.

6. Karbonitrierungsverfahren nach Anspruch 1, **dadurch gekennzeichnet, dass** die anfängliche Nitrierungsphase (N1) mit einem Temperaturgradienten von zwischen 3,5 °C/min und 10 °C/min ausgeführt wird.

## Claims

1. Method for carbonitriding steel parts, in particular parts entering into the production of motor vehicles, having alternate cementation (C1-Cn) and nitridation (N1-Nn-1) steps at a constant temperature, preceded by a temperature increasing step, and followed by a soaking step (T), **characterised in that** it has a final nitridation step (Nn) accompanied by a fall in temperature immediately before the soaking (T), **in that** the fall in temperature is achieved up to a temperature of between 900°C and 800°C, **in that** the fall in temperature is achieved with a temperature gradient of between 10°C/min and 1°C/min and **in that** the temperature increasing step comprises one single temperature increasing phase (M) followed by an initial nitridation phase (Ni) with a continued increase in temperature and the initial nitridation phase (Ni) is carried out from a temperature of between 700°C and 750°C, and up to a temperature of between 860°C and 1000°C.

2. Carbonitriding method according to claim 1, **characterised in that** the final nitridation step has a temperature bearing (Nn2).

3. Carbonitriding method according to claim 1, **characterised in that** during the initial nitridation phase (N1), the increase in temperature is achieved with a reduced temperature gradient with respect to the single temperature increasing phase (M).

4. Carbonitriding method according to claim 3, **characterised in that** the initial nitridation phase (N1) has a temperature bearing (Ni2-Ni3).

5. Carbonitriding method according to claim 3, **characterised in that** the initial nitridation phase (N1) is immediately followed by a first cementation step (C1).

6. Carbonitriding method according to claim 1, **characterised in that** the initial nitridation phase (N1) is carried out with a temperature gradient of between 3.5°C/min and 10°C/min.
